# EUROPÄISCHE PATENTSCHRIFT

(11) **EP 1 585 801 B1**
(45) Veröffentlichungstag und Bekanntmachung des Hinweises auf die Patenterteilung: **21.03.2007**
(21) Anmeldenummer: 03789354.2
(22) Anmeldetag: 19.12.2003
(51) Int. Cl.: C11B 3/10, C11B 3/14

(54) **GERUCHSMINDERUNG VON ÖLKOMPONENTEN DURCH ADSORPTION MIT POLYMEREN ADSORBENTIEN**
REDUCING THE ODOR OF OIL COMPONENTS BY MEANS OF ADSORPTION WITH POLYMERIC ADSORBING AGENTS
ATTENUATION DE L'ODEUR DE COMPOSANTS HUILEUX PAR ADSORPTION AVEC DES ADSORBANTS POLYMERES

(30) Priorität: 22.01.2003 DE 10302299
(43) Veröffentlichungstag der Anmeldung: 19.10.2005
(73) Patentinhaber: Cognis IP Management GmbH, 40589 Düsseldorf (DE)
(72) Erfinder: RICHARD-ELSNER, Christiane, 40595 Düsseldorf (DE); JOHANNISBAUER, Wilhelm, 40699 Erkrath (DE); REUTER, Erich, 40591 Düsseldorf (DE); SCHWERIN, Albretch, 40233 Düsseldorf (DE)
(86) Internationale Anmeldenummer: PCT/EP2003/014597
(87) Internationale Veröffentlichungsnummer: WO 2004/065532

(56) Entgegenhaltungen:
- EP-A- 0 108 571
- WO-A-98/43500
- DE-A- 2 731 520
- DE-A- 10 059 208
- GB-A- 880 412
- PATENT ABSTRACTS OF JAPAN vol. 1997, no. 03, 31. März 1997 (1997-03-31) -& JP 08 302382 A (NIPPON SYNTHETIC CHEM IND CO LTD:THE), 19. November 1996 (1996-11-19)
- PATENT ABSTRACTS OF JAPAN vol. 2000, no. 19, 5. Juni 2001 (2001-06-05) -& JP 2001 049289 A (NISSHIN OIL MILLS LTD:THE), 20. Februar 2001 (2001-02-20)
- DATABASE WPI Section Ch, Week 198652 Derwent Publications Ltd., London, GB; Class B05, AN 1986-343370 XP002280453 -& JP 61 257945 A (KIKKOMAN CORP), 15. November 1986 (1986-11-15)
- PATENT ABSTRACTS OF JAPAN vol. 018, no. 204 (C-1189), 11. April 1994 (1994-04-11) -& JP 06 007084 A (SNOW BRAND MILK PROD CO LTD), 18. Januar 1994 (1994-01-18)
- DATABASE WPI Section Ch, Week 198311 Derwent Publications Ltd., London, GB; Class D13, AN 1983-26281K XP002023805 -& JP 58 020152 A (HAKUGEN CO LTD), 5. Februar 1983 (1983-02-05)

## Beschreibung

### Gebiet der Erfindung

Es wird ein Verfahren zur Geruchsminderung in Ölkomponenten beansprucht, welches dadurch gekennzeichnet ist, dass die Ölkomponenten zusätzlich zur Desodorierung durch Trägerdampf- oder Trägergasdestillation noch mittels Adsorption an polymeren Adsorbentien aufgereinigt werden.

### Stand der Technik

Ölkomponenten werden vielfach im Kosmetik- und Lebensmittelbereich eingesetzt. Bei der Herstellung dieser Produkte entstehen jedoch außer dem Zielprodukt noch verschiedene unerwünschte Nebenprodukte, die vielfach mit einem störenden Eigengeruch behaftet sind. Gerade in den sensiblen Kosmetik- und Lebensmittelmärkten sind die sensorischen Eigenschaften von Ausgangsprodukten sehr wichtig.

Um diese störenden Nebenprodukte also den störenden Geruch der Ölkomponenten zu eliminieren wird im allgemeinen eine sogenannte Desodorierung durchgeführt. Dabei werden störende Substanzen durch Trägerdampf- oder Trägergasdestillation abgetrennt. Häufig weisen die Ölkomponenten auch nach diesem Trennschritt noch einen charakteristischen Eigengeruch auf.

Aufgabe war es nun ein Verfahren zu entwickeln, bei dem durch den Einsatz von einfach zu handhabenden, möglichst auch regenerierbaren Hilfsstoffen der Geruch von Ölkomponenten deutlich verbessert wird und die aufgereinigten Produkte eine hohe Reinheit aufweisen.

Der Einsatz von herkömmlichen Adsorbentien wie Aktivkohlen und Bleicherden war nicht zielführend, da diese Adsobentien beim Aufreinigen der Ölkomponenten z.B. die Filterpressen verschmutzen und dadurch eine Verschleppung von Verunreinigungen möglich ist. Das Dokument JP-A*-*08 302 382 offenbart ein Verfahren zur Reinigung von Fischöl, bei dem ein synthetische Adsorbens mit einer spezifischen Oberfläche von 450-550 m²/g oder ein Ionenaustauscher elugesetzt wird.

Die Aufgabe konnte jedoch gelöst werden, indem die Ölkomponenten zusätzlich zur Desodorierung über polymere Adsobentien aufgereinigt werden, die eine innere Oberfläche von 900 bis 1500 m2/g aufweisen.

### Beschreibung der Erfindung

Gegenstand der Erfindung ist daher ein Verfahren zur Geruchsminderung in Ölkomponenten, dadurch gekennzeichnet, dass die Ölkomponenten zusätzlich zur Desodorierung durch Trägerdampf- oder Trägergasdestillation mittels Adsorption an polymeren Adsorbentien aufgereinigt werden.

Die Ölkomponenten werden wie bisher in einem ersten Reinigungsschritt durch Trägerdampfdestillation oder Trägergasdestillation von Nebenkomponenten befreit. Anschließend wird eine Adsorption mit einem geeigneten polymeren Adsorbens durchgeführt.

### Ölkomponenten

Als Ölkomponenten im Sinne der Erfindung sind nachfolgende Verbindungen zu verstehen:
- Guerbetalkohole auf Basis von Fettalkoholen mit 6 bis 18, vorzugsweise 8 bis 10 Kohlenstoffatomen,
- Ester von linearen C6-C22-Fettsäuren mit linearen oder verzweigten C6-C22-Fettalkoholen, bzw.
- Ester von verzweigten C6-C13-Carbonsäuren mit linearen oder verzweigten C6-C22-Fettalkoholen, wie z.B. Myristylmyristat, Myristylpalmitat, Myristylstearat, Myristylisostearat, Myristyloleat, Myristylbehenat, Myristylerucat, Cetylmyristat, Cetylpalmitat, Cetylstearat, Cetylisostearat, Cetyloleat, Cetylbehenat, Cetylerucat, Stearylmyristat, Stearylpalmitat, Stearylstearat, Stearylisostearat, Stearyloleat, Stearylbehenat, Stearylerucat, Isostearylmyristat, Isostearylpalmitat, Isostearylstearat, Isostearylisostearat, Isostearyloleat, Isostearylbehenat, Isostearyloleat, O-leylmyristat, Oleylpalmitat, Oleylstearat, Oley-lisostearat, Oleyloleat, Oleylbehenat, Oleylerucat, Behenylmyristat, Behenylpalmitat, Behenylstearat, Behenylisostearat, Behenyloleat, Behenylbehenat, Behenylerucat, Erucylmyristat, Erucylpalmitat, Erucylstearat, Erucylisostearat, Erucyloleat, Erucylbehenat und Erucylerucat,
- Ester von linearen C6-C22-Fettsäuren mit verzweigten Alkoholen, insbesondere 2-Ethylhexanol,
- Ester von C18-C38-Alkylhydroxycarbonsäuren mit linearen oder verzweigten C6-C22-Fettalkoholen insbesondere Dioctyl Malate,
- Triglyceride auf Basis C6-C10-Fettsäuren,
- flüssige Mono-/Di-/Triglyceridmischungen auf Basis von C6-C18-Fettsäuren,
- Ester von C2-C12-Dicarbonsäuren mit linearen oder verzweigten Alkoholen mit 1 bis 22 Kohlenstoffatomen oder Polyolen mit 2 bis 10 Kohlenstoffatomen und 2 bis 6 Hydroxylgruppen,
- pflanzliche Öle
- lineare und verzweigte C6-C22-Fettalkoholcarbonate, wie z.B. Dicaprylyl Carbonate (Cetiol® CC),
- Guerbetcarbonate auf Basis von Fettalkoholen mit 6 bis 18, vorzugsweise 8 bis 10 C Atomen,
- lineare oder verzweigte, symmetrische oder unsymmetrische Dialkylether mit 6 bis 22 Kohlenstoffatomen pro Alkylgruppe, wie z.B. Dicaprylyl Ether (Cetiol® OE).

Insbesondere geeignet für die Aufreinigung mittels polymeren Adsorbentien sind jedoch Ölkomponenten, die ausgewählt sind aus der Gruppe, die gebildet wird von 2-Octyldodecanol, Palmitinsäure-Stearinsäure-2-ethylhexylester, Triglyceride mit Fettsäurekettenlängen von 6 bis 12 Kohlenstoffatomen, Din-octylether und Glyceryl-caprylat-Caprat-Cocoat.

### Verfahren

Die Adsorption kann als Rührverfahren, Festbettverfahren oder als Wirbel- oder Schwebebettverfahren durchgeführt werden. In einer besonderen Ausführungsform wird die Adsorption an polymeren Adsorbentien im Festbettverfahren oder Rührverfahren beansprucht.

Bevorzugt ist ein Verfahren, welches dadurch gekennzeichnet ist, dass die Adsorption an polymeren Adsorbentien bei Atmosphärendruck durchgeführt wird.

Besonders bevorzugt ist das Verfahren welches dadurch gekennzeichnet ist, dass die Adsorption an polymeren Adsorbention bei Temperaturen von 0 bis 100 °C, vorzugsweise bei 20 bis 90 °C, insbesondere bei 40 bis 80 °C durchgeführt wird.

Insbesondere bevorzugt ist die Adsorption an polymeren Adsorbentien im Festbettverfahren bei Temperaturen von 20 bis 80 °C und Atmosphärendruck. Ebenfalls bevorzugt ist die Adsorption an polymeren Adsorbentien im Rührverfahren bei Temperaturen von 20 bis 80 °C und Atmosphärendruck.

### Polymerer Adsorbentien

Im Sinne der Erfindung werden polymere Adsorbentien z.B. Ionenaustauscherharze mit einer inneren Oberfläche von 900 bis 1500 m²/g eingesetzt. Hierbei eignen sich besonders das Adsorbens Purolite® MN 100, dessen maßgeschneiderte innere Oberfläche der einer Aktivkohle zu vergleichen ist. Anders als Aktivkohle läßt sich das polymere Adsorbens leicht vom aufgereinigten Produkt entfernen.

### Beispiele

### Beispiel 1: Festbettverfahren

Reinigung eines Octansäure/Decansäuretriglycerids mit einem hochvernetzten polymeren Adsorbens auf Basis von Polystyrol in einer Festbettsäule 65g Purolite MN100 (innere Oberfläche ca. 1000 m2/g), wasserfeucht wie vom Hersteller geliefert, wird zunächst dreimal mit 70°C warmen Wasser gewaschen um herstellungsbedingte Verunreinigungen zu entfernen und anschließend bei 60°C im Trockenschrank getrocknet.

Eine 80cm hohe doppelwandige Glassäule wird mit dem Adsorbens (ca. 110 ml) gefüllt. Die Schüttung wird unten durch eine Fritte gehalten und oben durch Glaskugeln fixiert. Das zu reinigende Nonan/Decansäuretriglyceridgemisch wird in eine auf 50° beheizte doppelwandige Vorlage gegeben. Mit 5 Bettvolumen pro Stunde (550ml/h) wird das Triglyceridgemisch von unten in die Schüttung gefahren. Dazu wird eine Sartorius Membranpumpe benutzt. Die Temperatur in der Säule beträgt ebenfalls 50°C.

Geruchsproben ergeben, dass das Octan/Decansäuretriglyceridgemisch nach Durchlaufen der Säule einen wesentlich schwächeren Geruch hat als die nichtgereinigte Substanz.

### Regenerieren des Adsorbens

Das beladene Adsorbens wird mit Aceton bei Raumtemperatur desorbiert. Dazu werden 3 Bettvolumen (BV) Aceton mit einer Geschwindigkeit von 2 BV/h von oben nach unten auf die Säule gegeben. Das letzte Bettvolumen Aceton wird eine Stunde lang auf der Säule stehengelassen. Dann werden wieder 2 Bettvolumen mit einer Geschwindigkeit von 2BV/h auf die Säule gegeben. Danach verlässt nur noch klares Aceton die Säule. Das Aceton wird zunächst mit Wasser bei Raumtemperatur verdrängt. Dann wird die Säule mit Wasser bei 80°C mehrere Stunden lang gespült um Acetonreste auszuspülen. Danach kann die Säule wieder zur Geruchsverbesserung des Nonan/Dekansäuretriglyceridgemischs eingesetzt werden.

### Beispiel 2: Rührverfahren

Reinigung von Octyldodecanol mit einem hochvernetzten polymeren Adsorbens auf Basis von Polystyrol in einem Rührbehälter Purolite MN 100 (innere Oberfläche ca.1000 m2/g) wird wie im Beispiel 1 gereinigt.

100g Octyldodecanol wird in eine 250ml Braunglasflasche mit Propellerrührer gegeben und auf einer Heizplatte unter ständigem Rühren auf 40°C aufgeheizt. 1g Purolite MN 100 wird zugegeben. Nach 30 min wird der Rührer abgeschaltet und das Gemisch mit einem Sartorius 0,45 µm Einmalspritzenfilter filtriert. Das filtrierte Octyldodecanol hat einen wesentlich schwächeren Geruch als die nicht gereinigte Ausgangssubstanz.

## Patentansprüche

1. Verfahren zur Geruchsminderung in Ölkomponenten, **dadurch gekennzeichnet, dass** die Ölkomponenten zusätzlich zur Desodorierung durch Trägerdampf- oder Trägergasdestillation noch mittels Adsorption an polymeren Adsorbentien aufgereinigt werden, wobei als polymere Adsorbentien hoch vernetzte Polymere mit einer inneren Oberfläche von 900 bis 1500 m2/g eingesetzt werden.

2. Verfahren nach Anspruch 1, **dadurch gekennzeichnet, dass** die Ölkomponenten ausgewählt sind aus der Gruppe, die gebildet wird von 2-Octyldodecanol, Palmitinsäure-Stearinsäure-2-ethylhexylester, Triglyceride mit Fettsäurekettenlängen von 6 bis 12 Kohlenstoffatomen, Di-n-octylether und Glyceryl-caprylat-Caprat-Cocoat.

3. Verfahren nach einem der Ansprüche 1 bis 2, **dadurch gekennzeichnet, dass** die Adsorption an polymeren Adsorbentien im Festbettverfahren oder im Rührverfahren durchgeführt wird.

4. Verfahren nach einem der Ansprüche 1 bis 3, **dadurch gekennzeichnet, dass** die Adsorption an polymeren Adsorbentien bei Atmosphärendruck durchgeführt wird.

5. Verfahren nach einem der Ansprüche 1 bis 4, **dadurch gekennzeichnet, dass** die Adsorption an polymeren Adsorbention bei Temperaturen von 0 bis 100°C, vorzugsweise bei 20 bis 90 °C, insbesondere bei 40 bis 80 °C durchgeführt wird.

6. Verfahren nach einem der Ansprüche 1 bis 5, **dadurch gekennzeichnet, dass** die Adsorption an polymeren Adsorbentien im Festbettverfahren bei Temperaturen von 20 bis 80 °C und Atmosphärendruck durchgeführt wird.

7. Verfahren nach einem der Ansprüche 1 bis 5, **dadurch gekennzeichnet, dass** die Adsorption an polymeren Adsorbentien im Rührverfahren bei Temperaturen von 20 bis 80 °C und Atmosphärendruck durchgeführt wird.

## Claims

1. A process for reducing odor in oil components, **characterized in that**, in addition to deodorization by carrier vapor or carrier gas distillation, the oil components are purified by adsorption onto polymeric adsorbents, whereby highly crosslinked polymers with an inner surface of 900 to 1,500 m²/g are used as the polymeric adsorbents.

2. A process as claimed in claim 1, **characterized in that** the oil components are selected from the group consisting of 2-octyl dodecanol, palmitic acid/stearic acid-2-ethyl hexyl ester, triglycerides with fatty acid chain lengths of 6 to 12 carbon atoms, di-n-octyl ether and glyceryl caprylate caprate cocoate.

3. A process as claimed in claim 1 or 2, **characterized in that** the adsorption onto polymeric adsorbents is carried out as a fixed bed process or an agitation process.

4. A process as claimed in any of claims 1 to 3, **characterized in that** the adsorption onto polymeric adsorbents is carried out at atmospheric pressure.

5. A process as claimed in any of claims 1 to 4, **characterized in that** the adsorption onto polymeric adsorbents is carried out at temperatures in the range from 0 to 100°C, preferably at temperatures in the range from 20 to 90°C and more particularly at temperatures in the range from 40 to 80°C.

6. A process as claimed in any of claims 1 to 5, **characterized in that** the adsorption onto polymeric adsorbents is carried out as a fixed bed process at temperatures in the range from 20 to 80°C and at atmospheric pressure.

7. A process as claimed in any of claims 1 to 5, **characterized in that** the adsorption onto polymeric adsorbents is carried out as an agitation process at temperatures of 20 to 80°C and at atmospheric pressure.

## Revendications

1. Procédé permettant d'atténuer l'odeur de composants huileux,
**caractérisé en ce que**
outre à une désodorisation par distillation sous vapeur ou gaz vecteur, les composants huileux, sont soumis à une purification par adsorption au contact d'adsorbants polymères, en utilisant comme adsorbants polymères des polymères hautement réticulés dont la surface interne est de 900 à 1 500 m²/g.

2. Procédé selon la revendication 1,
**caractérisé en ce que**
les composants huileux sont choisis dans le groupe constitué par le 2-octyldodécanol, l'ester 2-éthylhexylique d'acide palmitique et d'acide stéarique, les triglycérides d'acides gras dont la chaîne comporte de 6 à 12 atomes de carbone, le di-n-octyléther et le glycéryl caprylate-caprate-cocoate.

3. Procédé selon l'une des revendications 1 et 2,
**caractérisé en ce que**
l'adsorption au contact des adsorbants polymères est mise en oeuvre suivant un procédé à lit fixe ou un procédé d'agitation.

4. Procédé selon l'une des revendications 1 à 3,
**caractérisé en ce que**
l'adsorption au contact des adsorbants polymères est mise en oeuvre sous pression atmosphérique.

5. Procédé selon l'une des revendications 1 à 4,
**caractérisé en ce que**
l'adsorption au contact des adsorbants polymères est mise en oeuvre à des températures de 0 à 100 °C, de préférence de 20 à 90 °C, en particulier de 40 à 80 °C.

6. Procédé selon l'une des revendications 1 à 5,
**caractérisé en ce que**
l'adsorption au contact des adsorbants polymères est mise en oeuvre suivant un procédé à lit fixe à des températures de 20 à 80 °C et sous pression atmosphérique.

7. Procédé selon l'une des revendications 1 à 5,
**caractérisé en ce que**
l'adsorption au contact des adsorbants polymères est mise en oeuvre suivant un procédé d'agitation à des températures de 20 à 80 °C et sous pression atmosphérique.
